# EUROPÄISCHE PATENTSCHRIFT

(11) **EP 0 897 018 B1**
(45) Veröffentlichungstag und Bekanntmachung des Hinweises auf die Patenterteilung: **03.09.2003**
(21) Anmeldenummer: 98890210.2
(22) Anmeldetag: 17.07.1998
(51) Int. Cl.: C22C 38/44, C22C 38/58

(54) **Duplexstahl mit hoher Festigkeit und Korrosionsbeständigkeit**
Duplex stainless steel with high tensile strength and good corrosion properties
Acier inoxydable duplex présentant une amélioration de résistance mécanique et de résistance à la corrosion

(30) Priorität: 13.08.1997 AT 136597
(43) Veröffentlichungstag der Anmeldung: 17.02.1999
(73) Patentinhaber: BÖHLER Edelstahl GmbH, A-8605 Kapfenberg (AT)
(72) Erfinder: Hochörtler, Günter, Dr., 8605 Kapfengerg (AT); Uggowitzer, Peter, Dr., 8913 Ottenbach (CH)
(74) Vertreter: Wildhack, Helmut, Dr. Dipl.-Ing.

(56) Entgegenhaltungen:
- EP-A- 0 455 625
- EP-A- 0 545 753
- EP-A- 0 683 241
- WO-A-95/00674
- HORVATH, W. ET AL.: "Microstructures and yield strength of nitrogen alloyed super duplex steels" ACTA MATERIALA , Bd. 45, Nr. 4, 1997, Seiten 1645-1654, XP002086990 United States

## Beschreibung

Die Erfindung betrifft eine Duplexlegierung für komplex beanspruchte Bauteile mit hoher Korrosionsbeständigkeit und hoher Festigkeit, welche im wärmebehandeltem Zustand ein im wesentlichen sigmaphasen- und nitridfreies Mikrogefüge und eine Materialfestigkeit RM von größer als 800 MPa, eine 0,2 Dehngrenze von mindestens 600 MPa und eine Charpy-V-Zähigkeit von höher als 125 Joule aufweist

Duplexlegierungen sind Werkstoffe für komplex beanspruchte Bauteile, welche hohe mechanische Werte betreffend die Festigkeit und die Zähigkeit des Materials besitzen und eine Zähigkeitsübergangstemperatur vom möglichst unter - 20 °C aufweisen sollen. Weiters ist die Korrosionsbeständigkeit der Duplexlegierungen von großer Bedeutung, weil diese, abgekürzt DSS ( Duplex- Stainless-Steels), in korrosiven Medien in der chemischen Industrie und insbesondere in der OFFSHORE-TECHNIK für Anlagenkomponenten Verwendung finden. Eine gute Schweißbarkeit und dabei eine Vermeidung jeglicher Risse sowie ein Erhalt der Korrosionsbeständigkeit in der durch eine Schweißung wärmebeeinflußten Zone sind weitere Forderungen an derartige Werkstoffe.

Ausgehend von einer Standard-Duplexlegierung, enthaltend im wesentlichen in Gew.-% 1,2 Mn, 23,0 Cr, 3,2 Mo, 6,0 Ni und 0,18 N, wurde einerseits erfolgreich versucht, die Festigkeit des Materials durch eine Erhöhung des Stickstoffgehaltes auf 0,35 Gew.-% sowie der Cr- und Mn-Konzentration auf 26,0 und 5,7 Gew.-% bei einer Verminderung des Ni- und Mo-Anteiles auf 4,0 und 2,0 Gew.-% anzuheben. Andererseits erfolge eine metallurgische Weiterentwicklung in der Richtung einer verbesserten Korrosionsbeständigkeit, was durch ein Anheben in geringerem Ausmaß des Ni- Gehaltes bei einer Vergrößerung der N- und insbesondere der Mo-Konzentration in der Legierung erreicht wurde.

Von Horvath et al. erfolgte eine wissenschaftliche Untersuchung (' Microstructures and yield strength of nitrogen alloyed super duplex steels', ACTA MATERIALIA, Bd. 45, Nr. 4, 1997, Seiten 1645 - 1654, XP002086990 United States) hinsichtlich der Wirkung von steigenden Stickstoffgehalten bei einer Legierung enthaltend in Gew.-% 24,8 Cr, 7,07 Ni, 4,9 Mn, Rest Fe. Gemäß dieser Untersuchung wird durch einen an sich bekannten Einbau von Stickstoffatomen auf Zwischengitterplätzen und durch Ausscheidungshärtung die Streckgrenze des Werkstoffes erhöht. Topologisch den Matrix-Einschluß-Charakter der Ferrit-Austenit-Duplexlegierung betreffend wurde gefunden, daß bei Stickstoffgehalten von 0,4 Gew.-% N Ferrit die Matrix bildet, wohingegen bei 0,53 Gew.-% N Austenit die matrixbildende Phase darstellt.

Eine sowohl hinsichtlich des Korrosionsverhaltens verbesserte als auch in den mechanischen und Schweißeigenschaften erhöhte Duplexlegierung, ein sogenannter SDSS ( Super-Duplex-Stainless-Steel), offenbart die EP-455625-B. Bei einer Legierungszusammensetzung von in Gew.-% max. 0.04 C, 0.15-0.55 Si, 2.0-2.9 Mn, max. 0.025 P, max. 0.005 S, 23.0-27.0 Cr, 3.0-5.0 Mo, 5.6-8.0 Ni, 0.5-1.0 W, 0-0.5 Cu, 0.2-0.35 N, 0.04-0.25 V, 0-0.20 Nb/Ta, 0-0.04 Ca, 0-0.02 Mg, max, 0.06 Al. Rest Fe und Begleitelemente und einem Einstellen eines in Grenzen bestimmten Ni- zu Mn- Verhältniswertes sowie eines Gefügephasenfaktors sind die Eigenschaften insgesamt verbessert.

Ausgehend von diesem Stand der Technik (EP-455 625-9) stellt sich die Erfindung die Aufgabe, eine Duplexlegierung zu schaffen, welche sowohl in der Korrosions- und Schweißeigenschaft verbessert ist,-als auch höhere mechanische Werkstoffwerte und zwar eine Materialfestigkeit RM von größer als 800 MPa, eine 0,2 Dehngrenze von mindestens 600 MPa und eine Charpy-V-Zähigkert von höher als 125 Joule aufweist.

Diese Aufgabe löst eine Duplexlegierung gemäß Anspruch 1.

Ein aus dieser Legierung gefertigter Roh- oder Bauteil hat nach einer Wärmebehandlung durch ein Lösungsglühen im Temperaturbereich zwischen 1180 °C und 850 °C mit anschließend forcierter Abkühlung eine Mikrostruktur mit einen den Ferritgehalt übersteigenden Austenitgehalt.

Die Vorteile der erfindungsgemäßen Duplexlegierung bestehen insbesondere darin, daß diese verbesserte Korrosionsbeständigkeit und erhöhte mechanische Eigenschaften des Werkstoffes gleichzeitig aufweist. Dabei wird weiters der Temperaturbereich für das Lösungsglühen vor dem verstärkten Abkühlen von Roh- oder Bauteile erweitert, so daß die Wärmebehandlung zur Einstellung der gewünschten Austenit-Ferrit-Struktur im Gefüge weniger Genauigkeit bei deren Ausführung fordert bzw. die Erzeugungssicherheit wesentlich verbessert ist. Es liegt nämlich bei dieser neuen Legierung durch die Summenwirkung der vorgesehenen Elemente in einem weiten Lösungsglüh- Temperaturbereich ein im wesentlichen gleichbleibendes und in dieser Form gewünschtes Verhältnis Ferrit zu Austenit im Werkstoff vor, was einen vorteilhaften Spielraum betreffend die Temperaturführung bei der Wärmebehandlung erbringt. Daraus ergibt sich ein weiterer Vorteil bei einer Verwendung der erfindungsgemäßen Legierung, daß auch dickwandige Teile mit einer über den Querschnitt im wesentlichen gleichmäßiger Mikrostruktur herstellbar sind.

Weil nun einerseits eine starke Wechselwirkung der Legierungselemente miteinander gegeben ist und andererseits höchste korrosionschemische und mechanische Eigenschaften erreicht werden, liegt die Zusammensetzung des erfindungsgemäßen Duplexmaterials jeweils in engen Grenzen vor.

Chrom, Molybdän, Wolfram sowie Stickstoff verbessern im allgemeinen mit steigenden Gehalten die Korrosionsbeständigkeit des Werkstoffes, weisen jedoch in ihrer Wirkung und gegenseitigen Beeinflussung der Gefügemorphologie ausgeprägte Grenzwerte auf. Bei einem Überschreiten der anspruchsgemäßen Grenzen von 26,0, 5,0, 1,00 und 0,39 in Gew.-% für diese oben angeführten Elemente werden, wie gefunden wurde, eine Bildung der Sigmaphase gefördert und Nitride ausgeschieden. Dadurch bzw. durch diese Ausscheidungen verschlechtern sich nicht nur die mechanischen Eigenschaften und die Schweißbarkeit des Materiales sprunghaft, auch die Korrosionsbeständigkeit desselben wird durch eine sogenannte Phasengrenzbereichsverarmung nachteilig beeinflußt. Bei Konzentrationen unter 24.0 Gew.-% Cr, 4.0 Gew.-% Mo, 0,51 Gew.-% W und insbesondere unter 0,351 Gew.-% N vermindern sich die Korrosionsbeständigkeit und insbesondere die Festigkeit der Legierung.

Ein vergleichsweise hoher Stickstoffgehalt in engen Grenzen von 0,351 bis 0,39 Gew.-% ist beim erfindungsgemäßen Werkstoff wichtig, weil dadurch, wie überraschend festgestellt werden konnte, eine vorteilhaft homogene Elementeverteilung zwischen Austenit und Ferrit im Gefüge erreicht wird, mit anderen Worten, Chrom, Wolfram und Molybdän werden durch die hohen Stickstoffgehalte ausgleichend vom üblicherweise überlegierten Ferrit in den unterlegierten Austenit verbracht, was eine wesentliche Steigerung der Korrosionsbeständigkeit bewirkt und die Neigung zur Ausscheidung der SIGMA-Phase weitgehend unterdrückt. Dabei ist es wichtig, daß Mangan in einem Konzentrationsbereich von 2,50 bis 3,50 Gew.-% vorliegt, weil Mangan einerseits die Stickstofflöslichkeit erhöht und andererseits eine Austenitbildnerfunktion ausübt. Gehalte über 3,50 Gew.-% Mn vergrößern zwar den Austenitanteil im Gefüge, vermindern jedoch die Korrosionsbeständigkeit, wirken auch gegebenenfalls nachteilig hinsichtlich der erreichbaren Materialfestigkeit und insbesondere der sicheren Einstellung eines gewünschten Verhältnisses von Ferrit zu Austenit bei der Wärmebehandlung von Teilen. Niedrigere Mangangehalte als 2,50 Gew.-% vergrößern jedoch die Aktivität von Stickstoff im Stahl und damit die Gefahr von Nitridausscheidungen und ändern auch die Phasenverteilung der Gefügestuktur in nachteiliger Weise.

Weil nun bei erfindungsgemäß hohem Stickstoffgehalt durch entsprechende Gehalte an Mn, Cr, Mo, W, Ni legierungstechnisch der Austenitanteil im Gefüge größer als derjenige des Ferrites eingestellt ist, ist, wie die Untersuchungsergebnisse zeigten, die Neigung zur Bildung von Nitriden, insbesondere von Chromnitrid ( Cr₂N ), weitgehend unterdrückt, wodurch beste Korrosionsbeständigkeit des Werkstoffes erreichbar ist.

Von besonderer Wichtigkeit für eine Gefügestabilität und einen hohen, in engen Grenzen einzustellenden Austenitanteil sind Gehalte von 6,51 bis 7,50 Gew.-% Ni. Höhere Ni-Gehalte als 7,50 Gew.-% wirken in der Legierung außerordentlich stabilisierend, was hohe thermische Behandlungszeiten und ungleich hohe Austenitgehalte in Abhängigkeit von der Temperatur erbringen, wobei niedrigere Konzentrationen als 6,51 Gew.-% an Nickel höhere Ferritgehalte mit den dadurch bewirkten Ausscheidungen nach sich ziehen.

Wolframanteile von 0,51 bis 1,00 Gew.-% erhöhen die Korrosionsbeständigkeit und vermindern die Neigung zur Ausbildung intermetallischer Phasen bei der Wärmebehandlung des Materials. Bei W-Gehalten unter 0,51 Gew.-% sind die mechanischen Materialeigenschaften verschlechtert, wohingegen die Grenze von 1,00 Gew.-% überschreitende W-Werte Produktionsnachteile verursachen können.

Der Legierungsbestandteil Vanadin als starker Nitridbildner ist in den vorgesehenen Grenzen im Hinblick auf eine feine Gefügeausbildung und eine hohe Homogenität des Werkstoffes bedeutungsvoll. Höhere Vanadingehalte als 0,202 Gew.-% maskieren Stickstoff und bilden schädliche, insbesondere reihenförmig ausgebildete Nitride, wohingegen niedrigere Vanadinanteile nicht mehr komfeinend wirksam sind, so daß in nachteiliger Weise Grobkom entstehen kann. Dies gilt auch für die diesbezüglich teilweise substituierbaren Elemente Ti und Nb/Ta.

Siliziumgehalte im Bereich zwischen 0,21 und 0,82 Gew.-% sind im Hinblick auf die Materialgüte wichtig. Geringere Konzentrationen von Si können erhöhte Sauerstoffgehalte und einen schlechten Reinheitsgrad des Werkstoffes verursachen. Hohe, über einem Gehalt von 0,82 Gew.-% Kegende Werte beeinflussen auf Grund der ferritbildenden und nitridbildenden Wirkung von Si die Phasenbildung nachteilig. Ein weiterer Nachteil höherer Si-Gehalte liegt darin, daß diese eine Bildung von intermetallischen Phasen bzw. Ausscheidungen begünstigen

Zur Erreichung einer besonderen Kornfeinheit sind erfindungsgemäß auch Aluminiumgehalte von 0,003 bis 0.062 Gew.-% in der Legierung vorgesehen. Höhere Al-Gehalte wirken wieder fördernd für eine Nitridbildung und dadurch Herabsetzung des Anteiles an gelöstem Stickstoff mit all den vorab dargelegten Nachteilen und kleinere Aluminiumwerte steigern die Tendenz zur Grobkornbildung.

Obwohl in Standard-Duplexlegierungen der Austenit im Vergleich mit dem Ferrit die Phase mit der geringeren Härte und Festigkeit ist, ist es für Bauteile aus der erfindungsgemäßen Legierung wichtig, daß der Volumsanteil von Austenit größer als derjenige des Ferrits im Gefüge vorliegt. Einerseits wird dadurch die Neigung zu einer Bildung von Chromnitrid, was eine Verschlechterung der Gebrauchseigenschaften des Teiles bewirkt, verringert, andererseits wird die Austenitphase durch den gelösten Stickstoff hinsichtlich der mechanischen Eigenschaften verbessert.

Der neue erfindungsgemäße Duplexstahl, in Fachkreisen HDSS (Hyper-Duplex-Stainless- Steel) genannt, verbindet niedrigste Korrosionspotentialdifferenzen zwischen Alpha und Gamma bzw. höchste Korrosionsbeständigkeit und optimale Phasenbildungskinetik bei weitgehend homogener Elementenverteilung zwischen Ferrit und Austenit und ist deshalb betreffend den chemischen Angriff, die Schweißbarkeit und die Festigkeitseigenschaften den gattungsgemäßen Werkstoffen gemäß dem Stand der Technik überlegen.

Die vorteilhaften Eigenschaften der Duplexlegierung können optimiert werden, wenn diese eine chemische Zusammensetzung in Gew.-% von
Kohlenstoff max. 0,028
Silizium 0,30 bis 0,62
Mangan 2,92 bis 3,38
Phosphor max. 0,028
Schwefel max. 0,004
Chrom 24,8 bis 25,8
Molybdän 4,1 bis 4,7
Nickel 6,9 bis 7,4
Wolfram 0,6 bis 0,8
Kupfer max. 0,5
Stickstoff 0,352 bis 0,385
Vanadin 0,05 bis 0,1
Aluminium 0,005 bis 0,009
Eisen Rest und herstellungsbedingte Verunreinigungen besitzt.

Besonders wichtig ist, wie auch oben erwähnt, eine Einhaltung von Konzentrationswerten für Cr, Mo, W, Si und Al einerseits und für Mn, Ni und N andererseits in den gekennzeichneten Bereichen der Legierung. Erfindungsgemäß werden nach einer Wärmebehandlung durch ein Lösungsglühen zwischen 1180°C und 850°C, vorzugsweise zwischen 1150°C und 1000°C, mit nachfolgendem Abschrecken des gemäß der Kennzeichnung zusammengesetzten Teiles eine wesentliche verbesserte Korrosionsbeständigkeit, eine erhöhte Festigkeit bei guter Zähigkeit und niedriger FATT, eine geringe Neigung zur Ausscheidung von intermetallischen Phasen, insbesondere von SIGMA- und EPSILON-Phasen, und eine geringere Tendenz zur Bildung von sekundären Austenit beim Abkühlen des Materials erreicht

Wenn dabei der aus der aktuellen Legierungszusammensetzung errechnete PREN-Faktor einen Wert zwischen 44,6 und 49,5, vorzugsweise zwischen 45,5 und 48,0, aufweist, kann höchste Korrosionsbeständigkeit des Duplexmaterials erstellt werden.

Um weiters verbesserte Korrosionsbeständigkeit hinsichtlich Loch,- Spalt- und Spannungsrißkorrosion bei erhöhter Festigkeit des Duplexwerkstoffes sowie verminderte Ausscheidungsneigung und geringere Tendenz zur Bildung von sekundärem Ferrit zu erwirken, ist es von Vorteil, wenn mittels der Wärmebehandlung ein Verhältniswert von Ferrit zu Austenit inm Gefüge zwischen 0,42 und 0,8, vorzugsweise zwischen 0,60 und 0,69, eingestellt wird, wobei der Anteil der Sigmaphase und der Nitridanteil und der Anteil an Karbiden unter 5 Gew.-%, vorzugsweise unter 0,5 Gew.-% ausgebildet ist. Die gute Schweißbarkeit des Werkstoffes wird dabei weiter verbessert, wobei auch insbesondere in den durch die Schweißung wärmebeeinflußten Zonen des Grundmaterials praktisch keinerlei
Beeinträchtigung der Eigenschaften bewirkt sind.

Die Homogenität der Materialeigenschaften insbesondere hinsichtlich einer mechanischen Beanspruchung, aber auch das örtliche Korrosionsverhalten können auf ein höheres Niveau gebracht werden, wenn ein aus der Duplexlegierung gebildeter Formteil einen Verformungsgrad von mindestens 2,5fach, insbesondere von mindestens 3,8fach, aufweist, wobei der Verformungsgrad als Summe der Reduktion der Querschnittsfläche zu verstehen ist.

Anhand von Tabellen wird die Erfindung weiter erläutert.

Es zeigen
Tab.1 die chemische Zusammensetzung von Duplexstahlproben
Tab. 2 die Erprobungsergebnisse, erhalten an geschmiedetem Stabstahl im Abmessungsbereich 100 bis 200 mm,

In der Tab. 1 sind die chemische Zusammensetzung und der erreichnete PREN-Faktor von untersuchten Schmelzen bzw. Proben angegeben.

In der Tab. 2 sind die Wärmebehandlung und die Erprobungsergebnisse zusammengestellt.

**Tabelle 1**

| Chemische Zusammensetzung in Gew.-% | | | | | | | | | | | | | | | | |
|---|---|---|---|---|---|---|---|---|---|---|---|---|---|---|---|---|
| Probe | C | Si | Mn | P | S | Cr | Mo | Ni | W | Cu | N | V | Nb+Ta | Ca | Mg | Al |
| A | 0.021 | 0.43 | 1.37 | 0.032 | 0.017 | 22.7 | 3.18 | 5.65 | 0.08 | 0.10 | 0.184 | 0.05 | 0.06 | 0.0003 | 0.000 | < 0.001 |
| B | 0.026 | 0.59 | 1.23 | 0.020 | 0.012 | 21.4 | 3.24 | 5.90 | 0.21 | 0.31 | 0.190 | 0.04 | 0.08 | NB | NB | NB |
| C | 0.029 | 0.78 | 4.9 | 0.022 | 0.004 | 27.6 | 2.4 | 4.51 | 0.8 | 0.43 | 0.312 | 0.06 | 0.09 | 0.0016 | 0.000 | 0.021 |
| D | 0.028 | 0.68 | 5.74 | 0.027 | 0.005 | 26.3 | 2.17 | 4.10 | 0.52 | NB | 0.353 | 0.009 | NB | 0.0011 | NB | 0.002 |
| E | 0.031 | 0.38 | 2.16 | 0.020 | 0.003 | 24.8 | 4.01 | 6.23 | 0.63 | 0.38 | 0.29 | 0.014 | 0.04 | 0.0012 | 0.000 | 0.001 |
| F | 0.028 | 0.50 | 0.66 | 0.009 | 0.001 | 25.9 | 3.83 | 7.15 | 0.64 | 0.61 | 0.236 | 0.021 | NB | NB | NB | 0.005 |
| G | 0.030 | 0.68 | 3.41 | 0.007 | 0.001 | 24.6 | 4.33 | 6.58 | 0.82 | 0.14 | 0.382 | 0.11 | 0.01 | NB | NB | 0.011 |
| H | 0.021 | 0.51 | 3.13 | 0.009 | 0.003 | 25.8 | 4.24 | 7.28 | 0.56 | 0.09 | 0.358 | 0.06 | NB | 0.006 | 0.005 | 0.007 |
| I | 0.027 | 0.38 | 3.04 | 0.010 | 0.002 | 25.1 | 4.53 | 7.16 | 0.62 | 0.28 | 0.371 | 0.08 | 0.04 | 0.002 | NB | 0.019 |
| NB = NICHT BESTIMMT | | | | | | | | | | | | | | | | |

**Tabelle 2**

| Probe | PREN-Faktor (% Cr+3,3xMo+20xN) | Lösungsglüh-Temp. [°C] | RM [MPa] | RP 0,2 [MPa] | AV (iso-v) [Joule] | FATT [°C] |
|---|---|---|---|---|---|---|
| A | 36.9 | 1100 | 730 | 498 | > 300 | -30 |
| B | 35.9 | 1110 | 744 | 506 | 296 | -25 |
| C | 41.7 | 1100 | 758 | 572 | 134 | +/- 0 |
| D | 40.6 | 1120 | 774 | 594 | 128 | -5 |
| E | 43.8 | 1100 | 782 | 586 | 261 | -23 |
| F | 43.2 | 1100 | 760 | 571 | 287 | -20 |
| G | 46.5 | 1060 | 929 | 660 | 202 | -22 |
| H | 47.0 | 1070 | 901 | 631 | 210 | -25 |
| I | 47.5 | 1100 | 912 | 642 | 218 | -22 |
| G,H,I erfindungsgemäße Duplexlegierung | | | | | | |

## Patentansprüche

1. Duplexlegierung für komplex beanspruchte Bauteile mit hoher
Korrosionsbeständigkeit und hoher Festigkeit, welche eine chemische Zusammensetzung in Gew.-% von
Kohlenstoff max. 0,04
Silizium 0,21 bis 0,82
Mangan 2,50 bis 3,50
Phosphor max. 0,03
Schwefel max. 0,005
Chrom 24,0 bis 26,0
Molybdän 4,0 bis 5,0
Nickel 6,51 bis 7,50
Wolfram 0,51 bis 1,00
Kupfer max. 0,8
Stickstoff 0,351 bis 0,39
Vanadin 0,021 bis 0,202
Niob/Tantal 0 bis 0,1
Calzium 0 bis 0,05
Magnesium 0 bis 0,025
Aluminium 0,003 bis 0,062
Bor max. 0,003
Eisen Rest und herstellungsbedingte Verunreinigungen besitzt, wobei der
PREN-Faktor der Legierung, gebildet aus ( % Cr + 3,3 x %Mo + 20 x%N), einen Wert zwischen 44,5 und 50 aufweist und diese in wärmebehandeltem Zustand ein im wesentlichen sigmaphasen- und nitridfreies Mischgefüge und eine Materialfestigkeit RM von größer als 800 MPa, eine 0,2 Dehngrenze RP 0,2 von mindestens 600 MPa und eine Charpy-V-Zähigkeit von höher als 125 Joule besitzt.

2. Duplexlegierung nach Anspruch 1, **dadurch gekennzeichnet, daß** diese nach einer Wärmebehandlung durch ein Lösungsglühen im Temperaturbereich zwischen 1180°C und 850°C mit anschließender forcierter Abkühlung eine Mikrostruktur mit einem den Ferritanteil übersteigenden Austenitgehalt hat.

3. Duplexlegierung nach Anspruch 1 oder 2, **dadurch gekennzeichnet, daß** diese eine chemische Zusammensetzung in Gew.-% von
Kohlenstoff max. 0,028
Silizium 0,30 bis 0,62
Mangan 2,92 bis 3,38
Phosphor max. 0,028
Schwefel max. 0,004
Chrom 24,8 bis 25,8
Molybdän 4,1 bis 4,7
Nickel 6,9 bis 7,4
Wolfram 0,6 bis 0,8
Kupfer max. 0,5
Stickstoff 0,352 bis 0,385
Vanadin 0,05 bis 0,1
Aluminium 0,005 bis 0,009
Eisen Rest und herstellungsbedingte Verunreinigungen besitzt.

4. Duplexlegierung gemäß einem der Ansprüche 1 bis 3, **dadurch gekennzeichnet, daß** der errechnete PREN-Faktor einen Wert zwischen 44,5 und 49,5 , vorzugweise zwischen 45,5 und 48,0 aufweist.

5. Duplexlegierung gemäß einem der Ansprüche 1 bis 4. **dadurch gekennzeichnet, daß** mittels der Wärmebehandlung ein Verhältniswert von Ferrit zu Austenit im Gefüge zwischen 0,42 und 0,8, vorzugsweise zwischen 0,60 und 0,69 eingestellt ist, wobei der Anteil der Sigmaphase und der Nitridanteil und der Anteil an Karbiden unter 5 Gew.-%, vorzugsweise unter 0,5 Gew.-%, ausgebildet ist.

6. Duplexlegierung gemäß einem der Ansprüche 1 bis 5, **dadurch gekennzeichnet, daß** ein daraus gebildeter Formteil einen Verformungsgrad von mindestens 2,5fach, insbesondere von mindestens 3,8fach, aufweist, wobei der Verformungsgrad als Summe der Reduktion der Querschnittsfläche zu verstehen ist.

## Claims

1. Duplex alloy for structural components subjected to complex stresses having a high corrosion resistance and high strength, which has a chemical composition in wt.% of
carbon max. 0.04
silicon 0.21 to 0.82
manganese 2.50 to 3.50
phosphorus max. 0.03
sulphur max. 0.005
chromium 24.0 to 26.0
molybdenum 4.0 to 5.0
nickel 6.51 to 7.50
tungsten 0.51 to 1.00
copper max. 0.8
nitrogen 0.351 to 0.39
vanadium 0.021 to 0.202
niobium/tantalum 0 to 0.1
calcium 0 to 0.05
magnesium 0 to 0.025
aluminium 0.003 to 0.062
boron max. 0.003
iron as the balance and impurities originating from the production, wherein the PREN factor of the alloy formed from (%Cr + 3.3 x %Mo + 20 x %N) has a value between 44.5 and 50 and this has, in the heat-treated state, a substantially sigma phase- and nitride-free mixed structure and a material strength RM of greater than 800 MPa, a 0.2 tensile yield strength RP 0.2 of at least 600 MPa and a Charpy V toughness of greater than 125 Joules.

2. Duplex alloy according to claim 1, **characterized in that** after a heat treatment by solution annealing in the temperature range between 1,180°C and 850°C with subsequent forced cooling, this has a microstructure with an austenite content which exceeds the ferrite content.

3. Duplex alloy according to claim 1 or 2, **characterized in that** this has a chemical composition in wt.% of carbon max. 0.028
silicon 0.30 to 0.62
manganese 2.92 to 3.38
phosphorus max. 0.028
sulphur max. 0.004
chromium 24.8 to 25.8
molybdenum 4.1 to 4.7
nickel 6.9 to 7.4
tungsten 0.6 to 0.8
copper max. 0.5
nitrogen 0.352 to 0.385
vanadium 0.05 to 0.1
aluminium 0.005 to 0.009
iron as the balance and impurities originating from the production.

4. Duplex alloy according to one of claims 1 to 3, **characterized in that** the calculated PREN factor has a value between 44.5 and 49.5, preferably between 45.5 and 48.0.

5. Duplex alloy according to one of claims 1 to 4, **characterized in that** a ratio value of ferrite to austenite in the structure of between 0.42 and 0.8, preferably between 0.60 and 0.69, is established by means of the heat treatment, the content of the sigma phase and the nitride content and the content of carbides being below 5 wt.%, preferably below 0.5 wt%.

6. Duplex alloy according to one of claims 1 to 5, **characterized in that** a shaped part formed therefrom has a degree of deformation of at least 2.5-fold, in particular at least 3.8-fold, the degree of deformation being understood as meaning the total of the reduction in cross-sectional area.

## Revendications

1. Alliage duplex pour composants soumis à des sollicitations complexes, possédant une grande résistance à la corrosion et une grande résistance mécanique et présentant la composition chimique suivante, exprimée en pourcentages pondéraux :
carbone 0,04 maxi
silicium 0,21 à 0,82
manganèse 2,50 à 3,50
phosphore 0,03 maxi
soufre 0,005 maxi
chrome 24,0 à 26,0
molybdène 4,0 à 5,0
nickel 6,51 à 7,50
tungstène 0,51 à 1,00
cuivre 0,8 maxi
azote 0,351 à 0,39
vanadium 0,021 à 0,202
niobium/tantale 0 à 0,1
calcium 0 à 0,05
magnésium 0 à 0,025
aluminium 0,003 à 0,062
bore 0,003 maxi
pour le reste, du fer et des impuretés liées à la fabrication, l'indice PREN de résistance à la corrosion par piqûre de l'alliage, calculé selon la formule (%Cr + 3,3 x %Mo + 20 x %N), présentant une valeur comprise entre 44,5 et 50 et ledit alliage possédant, après traitement thermique, une structure mixte sensiblement exempte de phase sigma et de nitrures et une résistance à la traction RM supérieure à 800 MPa, une limite d'élasticité Rp 0,2 % supérieure ou égale à 600 MPa et une résilience Charpy (entaille en V) supérieure à 125 Joules.

2. Alliage duplex selon la revendication 1, **caractérisé en ce qu'**il présente, après traitement thermique par recuit de mise en solution dans une plage de températures comprise entre 1180°C et 850°C suivi d'un refroidissement forcé, une microstructure dont la teneur en austénite est supérieure à la teneur en ferrite.

3. Alliage duplex selon la revendication 1 ou 2, **caractérisé en ce qu'**il présente la composition chimique suivante, exprimée en pourcentages pondéraux :
carbone 0,028 maxi
silicium 0,30 à 0,62
manganèse 2,92 à 3,38
phosphore 0,028 maxi
soufre 0,004 maxi
chrome 24,8 à 25,8
molybdène 4,1 à 4,7
nickel 6,9 à 7,4
tungstène 0,6 à 0,8
cuivre 0,5 maxi
azote 0,352 à 0,385
vanadium 0,05 à 0,1
aluminium 0,005 à 0,009
pour le reste, du fer et des impuretés liées à la fabrication.

4. Alliage duplex selon l'une des revendications 1 à 3, **caractérisé en ce que** l'indice PREN de résistance à la corrosion par piqûre calculé présente une valeur comprise entre 44,5 et 49,5, et de préférence entre 45,5 et 48,0.

5. Alliage duplex selon l'une des revendications 1 à 4, **caractérisé en ce que** le rapport ferrite:austénite dans la structure est réglé par traitement thermique pour être compris entre 0,42 et 0,8 et de préférence entre 0,60 et 0,69, la teneur en phase sigma, la teneur en nitrures et la teneur en carbures étant inférieures à 5 % en poids, et de préférence inférieures à 0,5 % en poids.

6. Alliage duplex selon l'une des revendications 1 à 5, **caractérisé en ce qu'**une pièce façonnée réalisée dans ledit alliage présente un degré de déformation supérieur ou égal à 2,5, en particulier supérieur ou égal à 3,8, étant précisé que par degré de déformation, l'on entend la somme des réductions de section.
